# FASCICULE DE BREVET EUROPEEN

(11) **EP 3 728 524 B1**
(45) Date de publication et mention de la délivrance du brevet: **09.07.2025**
(21) Numéro de dépôt: 18815750.7
(22) Date de dépôt: 17.12.2018
(51) Int. Cl.: C10L 1/195, C10L 1/196, C10L 1/236, C10L 10/14, C10L 10/16

(54) **UTILISATION DE POLYMÈRES RÉTICULÉS POUR ABAISSER LA TEMPÉRATURE LIMITE DE FILTRABILITÉ DE CARBURANTS OU COMBUSTIBLES**
VERWENDUNG VON VERNETZTEN POLYMEREN ZUR SENKUNG DES KALTFILTERSTECKPUNKTES VON KRAFTSTOFFEN
USE OF CROSSLINKED POLYMERS FOR LOWERING THE COLD FILTER PLUGGING POINT OF FUELS

(30) Priorité: 21.12.2017 FR 1762700
(43) Date de publication de la demande: 28.10.2020
(73) Titulaire: TotalEnergies OneTech, 92400 Courbevoie (FR)
(72) Inventeur: GONZALES, Inigo, 69007 LYON (FR); CENACCHI-PEREIRA, Ana-Maria, 69360 SOLAIZE Cedex (FR)
(74) Mandataire: Casalonga
(86) Numéro de dépôt international: PCT/EP2018/085152
(87) Numéro de publication internationale: WO 2019/121485

(56) Documents cités:
- EP-A2- 0 120 512
- US-A- 3 222 282
- US-A- 3 817 866
- US-A1- 2008 139 769
- US-A1- 2015 353 667
- "Special olefin-alkenyl alkylate copolymers, such as ethylene-vinyl acetate copolymers with special side chains, used as multifunctional fuel additives to improve low temperature properties and sedimenta", WP - THOMSON,, 24 January 2003 (2003-01-24), XP008141087

## Description

La présente invention concerne l'utilisation de polymères particuliers réticulés pour abaisser la température limite de filtrabilité des carburants ou combustibles lors de leur stockage et/ou leur utilisation à basse température.

La présente invention concerne également des compositions d'additifs (ou « packages d'additifs ») contenant ces polymères, ainsi que des compositions de carburant et de combustible additivées avec de tels polymères en combinaison avec un additif fluidifiant à froid (CFI).

### ETAT DE L'ART ANTERIEUR

Les carburants ou combustibles contenant des composés paraffiniques, notamment des composés contenant des groupements n-alkyle, iso-alkyle ou n-alcényle telles que des cires paraffiniques, sont connus pour présenter des propriétés d'écoulement détériorées à basse température, typiquement en dessous de 0°C. En particulier, on sait que les distillats moyens obtenus par distillation à partir d'huiles brutes d'origine pétrolière comme le gazole ou le fioul domestique, contiennent différentes quantités de n-alcanes ou n-paraffines selon leur provenance. Ces composés ont tendance à cristalliser à basse température, bouchant les tuyaux, canalisations, pompes et filtres, par exemple dans les circuits du carburant des véhicules automobiles. En hiver ou dans des conditions d'utilisation des carburants ou combustibles à température inférieure à 0°C, le phénomène de cristallisation de ces composés peut conduire à la diminution des propriétés d'écoulement des carburants ou combustibles et, par conséquent engendrer des difficultés lors de leur transport, de leur stockage et/ou de leur utilisation. L'opérabilité à froid des carburants ou combustibles est une propriété très importante, notamment pour assurer le démarrage des moteurs à froid. Si des paraffines sont cristallisées au fond du réservoir, elles peuvent être entraînées au démarrage dans le circuit de carburant et colmater notamment les filtres et préfiltres disposés en amont des systèmes d'injection (pompe et injecteurs). De même, pour le stockage des fiouls domestiques, si des paraffines précipitent en fond de cuve, elles peuvent être entraînées et obstruer les conduites en amont de la pompe et du système d'alimentation de la chaudière (gicleur et filtre).

Ces problèmes sont bien connus dans le domaine des carburants et combustibles, et de nombreux additifs ou mélanges d'additifs ont été proposés et commercialisés pour réduire la taille des cristaux de paraffines et/ou changer leur forme et/ou les empêcher de se former. Une taille de cristaux la plus faible possible est préférée car elle minimise les risques de bouchage ou de colmatage de filtre.

Les agents d'amélioration d'écoulement habituels dits fluidifiants à froid (en anglais « cold flow improvers » ou CFI) sont en général des co- et ter-polymères d'éthylène et d'ester(s) vinylique(s) et/ou acrylique(s), employés seuls ou en mélange. Ces additifs fluidifiants à froid (CFI), destinés à abaisser la Température Limite de Filtrabilité (TLF), inhibent la croissance des cristaux à basse température en favorisant la dispersion des cristaux de paraffine ; ce sont par exemple les polymères d'éthylène et d'acétate de vinyle et/ou de propionate de vinyle (EVA ou EVP), aussi communément appelés additifs de TLF. Ce type d'additifs, très largement connu par l'homme du métier, est systématiquement ajouté aux distillats moyens classiques en sortie de raffinerie. Ces distillats additivés sont utilisés comme carburant pour moteur Diesel ou comme combustible de chauffage. Des quantités supplémentaires de ces additifs peuvent être ajoutées aux carburants vendus en stations service notamment pour satisfaire les spécifications dites Grand Froid.

Pour améliorer la TLF des distillats, il est connu d'ajouter à ces additifs CFI des additifs supplémentaires ou « boosters » ayant la fonction d'agir en combinaison avec les additifs CFI de manière à en augmenter l'efficacité. L'art antérieur décrit abondamment de telles combinaisons d'additifs.

A titre d'exemple, on peut citer le brevet US 3 275427 décrivant un distillat moyen de coupe de distillation comprise entre 177 et 400°C contenant un additif constitué de 90 à 10 % massique d'un copolymère d'éthylène comprenant de 10 à 30% de motifs acétate de vinyle de masse molaire en poids comprise entre 1000 et 3000 g.mol⁻¹ et de 10 à 90 % massique d'un polyacrylate de lauryl et/ou d'un polyméthacrylate de lauryl de masse molaire en poids variant de 760 à 100.000 g.mol⁻¹.

Le document EP0857776 propose d'employer des résines alkylphénol-aldéhyde issues de la condensation d'alkylphénol et d'aldéhyde en association avec des copolymères ou terpolymères éthylène /ester vinylique, pour améliorer la fluidité d'huiles minérales.

La demande de brevet WO 2008/006965 décrit l'utilisation d'une combinaison d'un homopolymère obtenu à partir d'un ester oléfinique d'acide carboxylique de 3 à 12 atomes de carbone et d'un alcool gras comprenant une chaîne de plus de 16 atomes de carbone et éventuellement une double liaison oléfinique et d'un additif fluidifiant à froid (CFI) de type EVA ou EVP, pour augmenter l'efficacité des additifs CFI en amplifiant leur effet sur la TLF.

La demande de brevet WO 2016/128379 décrit l'utilisation, comme additif de tenue à froid d'un carburant ou combustible, d'un copolymère à blocs comprenant :
(i) un bloc A consistant en une chaine de motifs structuraux dérivés d'un ou de plusieurs monomères α,β-insaturés acrylate ou méthacrylate d'alkyle,
(ii) un bloc B consistant en une chaine de motifs structuraux dérivés d'un ou de plusieurs monomères α,β-insaturés contenant au moins un noyau aromatique.

Cet additif est notamment utile comme booster de TLF en association avec un additif fluidifiant à froid (CFI).

La demande de brevet EP 0 120 512 décrit une composition de carburant riche en paraffines, contenant en tant qu'additif abaissant le point d'écoulement un polymère ramifié obtenu par copolymérisation de : un monomère (A) comprenant une chaine hydocarbonée en C₁₄₊ ; jusqu'à 10% en poids d'un monomère (B) mono-insaturé et de 0,01 à 1% en poids d'un monomère (C) polyinsaturé. Il n'est pas réticulé.

Le document US 3,222,282 décrit des additifs constitués de terpolymères réticulés obtenus par copolymérisation d'un ester d'alcool gras et d'acide dicarboxylique insaturé, d'un ester d'alcène en C₂-C₃ avec un acide en C₁-C₄ et d'un anhydride d'acide en C₄-C₅ insaturé ou d'un acrylate d'hydroxyalkyle de formule particulière, et de 0,01 à 5% en poids d'un agent réticulant contenant deux groupes allyle ou un groupe allyle et un groupe vinyle. Ces polymères sont essentiellement destinés à augmenter l'indice de viscosité des huiles lubrifiantes.

Le document US 3,817,866 décrit un additif polymérique destiné à abaisser le point d'écoulement de fractions pétrolières lourdes contenant des cires macro-cristallines, obtenu par polymérisation d'un mélange d'acrylates d'alkyle dont les chaînes alkyle ont au moins 18 atomes de carbone, avec un agent réticulant constitué d'un diméthacrylate de diol.

Du fait de la diversification des sources de carburants et de combustibles, il existe toujours un besoin de trouver de nouveaux additifs pour abaisser la température limite de filtrabilité des carburants ou combustibles.

Ce besoin est particulièrement important pour les carburants ou combustibles comprenant un ou plusieurs composés paraffiniques, par exemple des composés contenant des groupements n-alkyle, iso-alkyle ou n-alcényle présentant une tendance à la cristallisation à basse température.

Notamment, les distillats utilisés dans les carburants et combustibles sont de plus en plus issus d'opérations de raffinage plus complexes que ceux issus de la distillation directe du pétrole, et peuvent provenir notamment des procédés de craquage, d'hydrocraquage, de craquage catalytique et des procédés de viscoréduction. Avec la demande croissante en carburants Diesel, le raffineur a tendance à introduire dans ces carburants des coupes plus difficilement exploitables, comme les coupes les plus lourdes issues des procédés de craquage et de viscoréduction qui sont riches en paraffines à longues chaînes.

En outre, des distillats synthétiques issus de la transformation du gaz tels que ceux issus du procédé Fischer Tropsch, ainsi que des distillats résultant du traitement de biomasses d'origine végétale ou animale, comme notamment le NexBTL et des distillats comprenant des ester d'huiles végétales ou animales sont apparus sur le marché, et constituent une nouvelle gamme de produits utilisables comme base pour formuler des carburants et ou des fiouls domestique. Ces produits comprenant également des hydrocarbures à chaînes paraffiniques longues.

De plus, on a constaté l'arrivée de nouveaux pétroles bruts sur le marché, beaucoup plus riches en paraffines que ceux communément raffinés et dont la température de filtrabilité des distillats issus de distillation directe était difficilement améliorée par les additifs de filtrabilité classique au même titre que ceux précédemment cités.

On a constaté que les propriétés de tenue à froid des distillats obtenus par combinaison des anciennes bases et de ces nouvelles sources était difficilement améliorée par l'ajout d'additifs classiques de filtrabilité, entre autres du fait de la présence importante de paraffines à longue chaîne et de la distribution complexe en paraffines dans leur composition. On a pu noter en effet dans ces nouvelles combinaisons de distillats, des distributions discontinues en paraffines, en présence desquelles les additifs de filtrabilité connus ne sont pas toujours suffisamment efficaces.

Il existe donc un besoin d'adapter les additifs de tenue à froid à ces nouveaux types de bases pour carburants et combustibles, considérés comme particulièrement difficiles à traiter.

La présente invention s'applique aux carburants et combustibles contenant non seulement des distillats classiques tels que ceux issus de la distillation directe des pétroles bruts, mais également aux bases issues d'autres sources, telles que celles décrites ci-avant.

Ainsi, le but de la présente invention est de proposer de nouveaux additifs et des concentrés les contenant qui peuvent avantageusement être utilisés comme additifs pour améliorer les propriétés de tenue à froid de ces carburants ou combustibles, lors de leur stockage et/ou leur utilisation à basse température, typiquement inférieure à 0°C.

Le but de la présente invention est de proposer de nouveaux additifs pour carburants et combustibles, et des concentrés contenant de tels additifs, agissant sur la Température Limite de Filtrabilité (TLF).

Enfin, un autre objet de l'invention est de proposer une composition de carburant ou de combustible ayant des propriétés de tenue à froid améliorées, en particulier à des températures inférieures à 0°C, de préférence inférieures à -5°C.

### OBJET DE L'INVENTION

La demanderesse a maintenant découvert que des homopolymères ou copolymères réticulés particuliers, tels que décrits ci-après, possédaient des propriétés inattendues pour abaisser la température limite de filtrabilité des compositions de carburants et de combustibles, y compris celles qui sont particulièrement difficiles à traiter.

La présente invention a ainsi pour objet l'utilisation, pour abaisser la température limite de filtrabilité d'une composition de carburant ou de combustible, d'un ou plusieurs polymères réticulés comprenant au moins un motif de formule (I) suivante : dans laquelle
R₁ représente un atome d'hydrogène ou un groupement méthyle,
E est un groupement -CO-O- relié au carbone vinylique par l'atome de carbone,
G est un radical alkyle acyclique linéaire ou ramifié en C₆ à C₂₄,
   ledit copolymère ayant un taux de réticulation, correspondant à la quantité en moles d'agent réticulant par rapport à la quantité totale en moles de monomères dans le polymère, agent réticulant non inclus, compris dans la gamme allant de 0,5% à 30%,
   l'agent réticulant du polymère étant choisi parmi les diacrylates et les diméthacrylates de formule (III) suivante: avec
      - R représentant une chaîne hydrocarboné comprenant de 2 à 16 atomes de carbone, pouvant être interrompue par un ou plusieurs hétéroatomes choisis parmi N et O, et pouvant être substituée par un ou plusieurs groupements -OZ avec Z représentant un atome d'hydrogène ou un radical alkyle en C₁ à C₄ , et
   R₂ et R₃ représentant, indépendamment l'un de l'autre, un atome d'hydrogène ou un groupement méthyle,
   caractérisée en ce que ledit polymère est employé en combinaison avec au moins un additif fluidifiant à froid choisi parmi les copolymères et terpolymères d'éthylène et d'ester(s) vinylique(s) et/ou acrylique(s).

Selon l'invention, le polymère défini ci-avant est employé comme additif dit « booster de TLF », c'est à dire en combinaison avec un additif d'amélioration d'écoulement ou additif fluidifiant à froid (en anglais « cold flow improvers » ou CFI), dont il améliore les performances.

L'invention a également pour objet une composition d'additifs comprenant un tel polymère en association avec un additif fluidifiant à froid tel que décrit ci-après, ainsi qu'un concentré d'additifs comprenant une telle composition. L'additif fluidifiant à froid est choisi parmi les copolymères et terpolymères d'éthylène et d'ester(s) vinylique(s) et/ou acrylique(s), seuls ou en mélange.

L'invention a également pour objet une composition de carburant ou de combustible, comprenant :
(1) au moins une coupe d'hydrocarbures issue d'une ou de plusieurs sources choisies parmi le groupe consistant en les sources minérales (de préférence le pétrole), animales, végétales et synthétiques,
(2) au moins un polymère réticulé tel que défini ci-avant, et
(3) au moins un additif fluidifiant à froid choisi parmi les copolymères et terpolymères d'éthylène et d'ester(s) vinylique(s) et/ou acrylique(s).

D'autres objets, caractéristiques, aspects et avantages de l'invention apparaîtront encore plus clairement à la lecture de la description et des exemples qui suivent.

Dans ce qui va suivre, et à moins d'une autre indication, les bornes d'un domaine de valeurs sont comprises dans ce domaine, notamment dans les expressions « compris entre » et « allant de ... à ... ».

Par ailleurs, les expressions « au moins un » et « au moins » utilisées dans la présente description sont respectivement équivalentes aux expressions « un ou plusieurs » et « supérieur ou égal ».

Enfin, de manière connue en soi, on désigne par composé en C_{N} un composé contenant dans sa structure chimique N atomes de carbone.

### DESCRIPTION DETAILLEE

### Le polymère réticulé:

L'invention met en œuvre un polymère réticulé, comprenant au moins un motif de formule (I) suivante : dans laquelle
R₁ représente un atome d'hydrogène ou un groupement méthyle,
le groupement E est un groupement -CO-O-, E étant relié au carbone vinylique par l'atome de carbone.

Le groupement G de la formule (I) est un radical alkyle acyclique linéaire ou ramifié en C₆ à C₂₄, plus préférentiellement en C₈ à C₂₂, et mieux encore en C₁₂ à C₁₄ ou en C₁₈ à C₂₂. Le mode de réalisation dans lequel le groupement G est un radical alkyle acyclique linéaire ou ramifié en C₁₂ à C₁₄ est particulièrement préféré.

On peut citer, de façon non limitative, les groupements alkyles tels que l'octyle, le décyle, le dodécyle, l'éthyl-2-hexyle, l'isooctyle, l'isodécyle et l'isododécyle, les groupements alkyle en C₁₄, les groupements alkyle en C₁₆ et les groupements alkyle en C₁₈.

Les motifs correspondent à ceux issus de monomères choisis parmi les acrylates et les méthacrylates d'alkyle en en C₆ à C₂₄, plus préférentiellement en C₈ à C₂₂, et mieux encore en C₁₂ à C₁₄ ou en C₁₈ à C₂₂.

Le polymère réticulé peut être un homopolymère ou un copolymère.

Dans ce cas d'un copolymère, le polymère selon l'invention peut comprendre plusieurs (au moins deux) motifs différents de formule (I) tels que décrits ci-avant et/ou des motifs additionnels, différents des motifs de formule (I) ci-avant.

De tels motifs additionnels sont de préférence issus de monomères polaires, tels qu'en particulier d'un ou plusieurs monomères vinyliques portant un substituant polaire.

On peut citer à titre de monomères polaires préférés :
- le 2-phénoxyéthylacrylate :
- le 1-vinylimidazole :
- la N-vinylpyrrolidone :

Le copolymère selon l'invention contient avantageusement au moins 50% en moles de motifs de formule (I), de préférence au moins 70% en moles. De préférence, le copolymère contient de 50 à 80% en moles de motifs de formule (I).

Lorsque le polymère selon l'invention est un copolymère, il peut être choisi parmi les copolymères à blocs et les copolymères statistiques, de préférence les copolymères statistiques.

Le polymère selon l'invention présente la particularité d'être réticulé. Le taux de réticulation, correspondant à la quantité en moles d'agent réticulant par rapport à la quantité totale en moles de monomères du polymère, agent réticulant non inclus, est de 0,5% à 30%, de préférence de 1% à 20%, plus préférentiellement de 2% à 10%, et mieux encore de 3% à 6%.

L'agent réticulant est choisi parmi les diacrylates et les diméthacrylates de formule (III) suivante : avec
- R représentant une chaîne hydrocarbonée comprenant de 2 à 16 et de préférence de 3 à 12 atomes de carbone, pouvant être interrompue par un ou plusieurs hétéroatomes choisis parmi N et O, et pouvant être substituée par un ou plusieurs groupements -OZ avec Z représentant un atome d'hydrogène ou un radical alkyle en C₁ à C₄ , et
- R₂ et R₃ représentant, indépendamment l'un de l'autre, un atome d'hydrogène ou un groupement méthyle.

Comme exemples non limitatifs d'agents réticulants particulièrement préférés, on peut citer :
- le 1,6 hexanediol diméthacrylate, de formule :
- le di(éthylène glycol) diméthacrylate, de formule :
- le glycérol diméthacrylate, de formule :
- le 1,6 hexanediol diacrylate, de formule :
- le di(éthylène glycol) diacrylate, de formule :
- le 1,6 hexanediol éthoxylate diacrylate de formule :

Le polymère employé dans la présente invention peut être obtenu par homopolymérisation ou copolymérisation d'au moins un monomère répondant à la formule suivante (II) : dans laquelle
R₁, E et G sont tels que définis ci-dessus, les variantes préférées de R₁, E et G selon la formule (I) décrites ci-dessus étant également des variantes préférées de la formule (II).

Le monomère de formule (II) est, de préférence, choisi parmi les acrylates ou méthacrylates d'alkyle en C₆ à C₂₄, plus préférentiellement en C₈ à C₂₂ et mieux encore en C₁₂ à C₁₄ ou en C₁₈ à C₂₂, et encore plus préférentiellement en C₁₂ à C₁₄. Le radical alkyle de l'acrylate ou méthacrylate est linéaire ou ramifié, cyclique ou acyclique, de préférence acyclique.

Parmi les (méth)acrylates d'alkyle susceptibles d'être utilisés comme monomères dans la fabrication du polymère de l'invention, on peut citer, à titre d'exemples non limitatifs : l'acrylate de n-octyle, le méthacrylate de n-octyle, l'acrylate de n-décyle, le méthacrylate de n-décyle, l'acrylate de n-dodécyle, le méthacrylate de n-dodécyle, l'acrylate d'éthyl-2-hexyle, le méthacrylate d'éthyl-2-hexyle, l'acrylate d'isooctyle, le méthacrylate d'isooctyle, l'acrylate d'isodécyle, le méthacrylate d'isodécyle, les acrylates d'alkyle en C₁₂ à C₁₄ ou en C₁₈ à C₂₂ et les méthacrylates d'alkyle en C₁₂ à C₁₄ ou en C₁₈ à C₂₂ . On préfère tout particulièrement employer les acrylates d'alkyle en C₁₂ à C₁₄ et les méthacrylates d'alkyle en C₁₂ à C₁₄, les acrylates d'alkyle en C₁₈ à C₂₂ et les méthacrylates d'alkyle en C₁₈ à C₂₂.

Il est entendu que l'on ne sortirait pas de l'invention si l'on obtenait le polymère utile à l'invention à partir de monomères différents de ceux de formule (II) ci-avant, dans la mesure où le polymère final correspond à un polymère réticulé tel que défini ci-avant. Par exemple, on ne sortirait pas de l'invention, si l'on obtenait le polymère par polymérisation de monomères différents, suivie d'une post-fonctionnalisation. Par exemple, les motifs de formule (I) peuvent être obtenus à partir de l'acide acrylique, par réaction de transestérification.

Le polymère utile à l'invention peut être préparé selon tout procédé connu de polymérisation. Les différentes techniques et conditions de polymérisation et de réticulation sont largement décrites dans la littérature et relèvent des connaissances générales de l'homme de l'art.

La polymérisation est, avantageusement, une polymérisation radicalaire contrôlée ; par exemple, par polymérisation radicalaire par transfert d'atome (ATRP en anglais « Atom Transfer Radical Polymerization») ; la polymérisation radicalaire par le nitroxyde (NMP en anglais « Nitroxide-mediated polymerization ») ; les procédés de transfert dégénératif (en anglais « degenerative transfer processes ») tels que la polymérisation par transfert d'iode dégénérative (en anglais « ITRP- iodine transfer radical polymerization ») ou la polymérisation radicalaire par transfert de chaîne réversible par addition-fragmentation (RAFT en anglais « Reversible Addition-Fragmentation Chain Transfer ») ; les polymérisations dérivées de l'ATRP telles que les polymérisations utilisant des initiateurs pour la régénération continue de l'activateur (ICAR -Initiators for continuous activator regeneration) ou utilisant des activateurs régénérés par transfert d'électron (ARGET en anglais « activators regenerated by electron transfer »).

La polymérisation radicalaire par transfert de chaîne réversible par addition-fragmentation (RAFT en anglais « Reversible Addition-Fragmentation Chain Transfer ») est une technique de polymérisation radicalaire vivante. La technique RAFT a été découverte en 1988 par l'organisme australien de la recherche scientifique CSIRO (J. Chiefari et al., Macromolecules, 1998, 31, 5559). La technique RAFT a très rapidement fait l'objet de recherches intensives de la part de la communauté scientifique dans la mesure où elle permet la synthèse de macromolécules présentant des architectures complexes, notamment des structures en blocs, greffées, en peigne ou encore en étoiles tout en permettant de contrôler la masse moléculaire des macromolécules obtenues (G. Moad et al., Aust. J. Chem, 2005, 58, 379). La polymérisation RAFT peut être appliquée à une très large gamme de monomères vinyliques et dans diverses conditions expérimentales, y compris pour la préparation de matériaux hydrosolubles (C. L. McCormick et al., Acc. Chem. Res. 2004, 37, 312). Le procédé RAFT inclut la polymérisation radicalaire classique d'un monomère substitué en présence d'un agent de transfert de chaîne adapté (agent RAFT ou CTA en anglais « Chain Transfer Agent »). Les agents RAFT couramment utilisés comprennent les composés thiocarbonylthio tels que les dithioesters (J. Chiefari et al., Macromolecules, 1998, 31, 5559), les dithiocarbamates (R. T. A. Mayadunne et al., Macromolecules, 1999, 32, 6977 ; M. Destarac et al., Macromol. Rapid. Commun., 2000, 21, 1035), les trithiocarbonates (R. T. A. Mayadunne et al., Macromolecules, 2000, 33, 243) et les xanthates (R. Francis et al., Macromolecules, 2000, 33, 4699), qui opèrent la polymérisation par un procédé de transfert de chaîne réversible. L'utilisation d'un agent RAFT adapté permet la synthèse de polymères présentant un haut degré de fonctionnalité et présentant une répartition étroite des poids moléculaires, c'est-à-dire un faible indice de polydispersité (PDI en anglais « Polydispersity index »).

On peut citer à titre d'exemple de description de polymérisation radicalaire RAFT les documents suivants WO1998/01478, WO1999/31144, WO2001/77198, WO2005/00319, WO2005/000924.

Le polymère réticulé utile à l'invention a, avantageusement, une masse molaire moyenne en poids (Mw) comprise entre 10 000 et 100 000 g.mol⁻¹, de préférence entre 10 000 et 50 000 g.mol⁻¹, et plus préférentiellement entre 11 000 et 35 000 g.mol⁻¹.

Le polymère réticulé utile à l'invention a, avantageusement, une masse molaire moyenne en nombre (Mn) comprise entre 2 000 et 16 000 g.mol⁻¹.

Les masses molaires moyennes en nombre et en poids sont mesurées par chromatographie d'exclusion stérique (SEC en anglais « Size Exclusion Chromatography »).

### L'utilisation:

Le polymère réticulé décrit ci-avant est utilisé pour abaisser la température limite de filtrabilité d'une composition de carburant ou de combustible, en particulier, d'une composition choisie parmi les gazoles, les biodiesels, les gazoles de type Bₓ et les fiouls, de préférence, les fiouls domestiques (FOD).

La température limite de filtrabilité, ou TLF, est mesurée selon la norme NF EN 116.

La composition de carburant ou de combustible est telle que décrite ci-après et comprend avantageusement au moins une coupe d'hydrocarbures issue d'une ou de plusieurs sources choisies parmi le groupe consistant en les sources minérales, de préférence le pétrole, animales, végétales et synthétiques.

Le polymère réticulé utile à l'invention est employé comme additif booster de TLF, c'est à dire en combinaison avec au moins un additif d'amélioration d'écoulement ou additif fluidifiant à froid (en anglais « cold flow improvers » ou CFI).

L'additif fluidifiant à froid (CFI) est choisi parmi les copolymères et terpolymères d'éthylène et d'ester(s) vinylique(s) et/ou acrylique(s), seuls ou en mélange.

Dans ce mode de réalisation, le polymère réticulé utile l'invention est utilisé pour amplifier l'effet fluidifiant de l'additif fluidifiant à froid, en abaissant la température limite de filtrabilité (TLF).

Cet effet est usuellement dénommé effet « booster de TLF » dans la mesure où la présence du polymère réticulé améliore le caractère fluidifiant de l'additif CFI. Cette amélioration se traduit, en particulier, par une baisse significative de la TLF de la composition de carburant ou combustible additivée avec cette association comparativement à la même composition de carburant ou combustible additivée uniquement avec l'additif CFI, au même taux de traitement. Généralement, une baisse significative de la TLF se traduit par une diminution d'au moins 3°C de la TLF selon la norme NF EN 116.

Selon l'invention, le polymère réticulé est utilisé pour amplifier l'effet fluidifiant (d'écoulement) de l'additif fluidifiant à froid (CFI) en améliorant la Température Limite de Filtrabilité (TLF) du carburant ou combustible, la TLF étant mesurée selon la norme NF EN 116.

Le polymère réticulé peut être ajouté dans les carburants ou combustibles au sein de la raffinerie, et/ou être incorporé en aval de la raffinerie, éventuellement, en mélange avec d'autres additifs, sous forme d'un concentré d'additif, encore appelé selon l'usage « package d'additif ».

Le polymère réticulé est avantageusement utilisé dans le carburant ou combustible à une teneur d'au moins 2 ppm en poids, de préférence d'au moins 3 ppm en poids, et mieux encore d'au moins 5 ppm en poids, plus préférentiellement à une teneur allant de 2 à 100 ppm en poids, encore plus préférentiellement de 3 à 50 ppm en poids et mieux encore de 3 à 10 ppm en poids, par rapport au poids total de la composition de carburant ou de combustible. Les unités mentionnées en ppm dans la présente demande correspondent à des ppm en poids sauf indication contraire.

### La composition d'additifs :

L'invention a également pour objet une composition d'additifs comprenant un polymère réticulé tel que décrit ci-avant, et un ou plusieurs additif(s) fluidifiant(s) à froid.

L'additif fluidifiant à froid (CFI) est choisi parmi les copolymères et terpolymères d'éthylène et d'ester(s) vinylique(s) et/ou acrylique(s), seuls ou en mélange. A titre d'exemple, on peut citer les copolymères d'éthylène et d'ester insaturé, tels que les copolymères éthylène/acétate de vinyle (EVA), éthylène/propionate de vinyle (EVP), éthylène/éthanoate de vinyle (EVE), éthylène/méthacrylate de méthyle (EMMA), et éthylène/fumarate d'alkyle décrits, par exemple, dans les documents US3048479, US3627838, US3790359, US3961961 et EP261957.

Selon un mode de réalisation préféré, l'additif fluidifiant à froid (CFI) est choisi parmi les copolymères d'éthylène et d'ester(s) vinylique(s), seuls ou en mélange, en particulier les copolymères éthylène/acétate de vinyle (EVA) et éthylène/propionate de vinyle (EVP), plus préférentiellement les copolymères éthylène/acétate de vinyle (EVA).

La composition d'additifs peut également comprendre un ou plusieurs autres additifs couramment utilisés dans les carburants ou combustibles, différents du polymère réticulé et des additifs fluidifiants à froid décrits précédemment.

La composition d'additifs peut, typiquement, comprendre un ou plusieurs autres additifs choisis parmi les détergents, les agents anti-corrosion, les dispersants, les désémulsifiants, les agents anti-mousse, les biocides, les réodorants, les additifs procétane, les modificateurs de friction, les additifs de lubrifiance ou additifs d'onctuosité, les agents d'aide à la combustion (promoteurs catalytiques de combustion et de suie), les agents anti-sédimentation, les agents anti-usure et/ou les agents modifiant la conductivité.

Parmi ces additifs, on peut citer en particulier :
a) les additifs procétane, notamment (mais non limitativement) choisis parmi les nitrates d'alkyle, de préférence le nitrate de 2-éthyl hexyle, les peroxydes d'aryle, de préférence le peroxyde de benzyle, et les peroxydes d'alkyle, de préférence le peroxyde de ter-butyle;
b) les additifs anti-mousse, notamment (mais non limitativement) choisis parmi les polysiloxanes, les polysiloxanes oxyalkylés, et les amides d'acides gras issus d'huiles végétales ou animales. Des exemples de tels additifs sont donnés dans EP861882, EP663000, EP736590 ;
c) les additifs détergents et/ou anti-corrosion, notamment (mais non limitativement) choisis dans le groupe constitué par les amines, les succinimides, les alkénylsuccinimides, les polyalkylamines, les polyalkyles polyamines, les polyétheramines, les sels d'ammonium quaternaire et les dérivés du triazole ; des exemples de tels additifs sont donnés dans les documents suivants : EP0938535, US2012/0010112 et WO2012/004300.
d) les additifs de lubrifiance ou agents anti-usure, notamment (mais non limitativement) choisis dans le groupe constitué par les acides gras et leurs dérivés ester ou amide, notamment le monooléate de glycérol, et les dérivés d'acides carboxyliques mono- et polycycliques. Des exemples de tels additifs sont donnés dans les documents suivants: EP680506, EP860494, WO98/04656, EP915944, FR2772783, FR2772784.
e) les additifs d'anti-sédimentation et/ou dispersants de paraffines notamment (mais non limitativement) choisis dans le groupe constitué par les copolymères acide (méth)acrylique/(méth)acrylate d'alkyle amidifiés par une polyamine, les alkénylsuccinimides de polyamine, les dérivés d'acide phtalamique et d'amine grasse à double chaîne; des résines alkylphénol. Des exemples de tels additifs sont donnés dans les documents suivants : EP261959, EP593331, EP674689, EP327423, EP512889, EP832172; US2005/0223631 ; US5998530; WO93/14178.

La composition d'additifs peut, avantageusement, comprendre de 0,3 à 30% en poids de polymère réticulé tel que décrit précédemment, par rapport au poids total de la composition d'additifs.

La présente invention a également pour objet un concentré d'additifs comprenant une composition d'additifs telle que décrite ci-avant, en mélange avec un liquide organique. Le liquide organique est avantageusement inerte vis-à-vis des constituants de la composition d'additifs, et miscible aux carburants ou combustibles, notamment ceux issus d'une ou de plusieurs sources choisies parmi le groupe consistant en les sources minérale, de préférence le pétrole, animale, végétale et synthétique.

Le liquide organique est de préférence choisi parmi les solvants hydrocarbonés aromatiques tels que le solvant commercialisé sous le nom « SOLVESSO », les alcools, les éthers et autres composés oxygénés, et les solvants paraffiniques tels que l'hexane, pentane ou les isoparaffines, seuls ou en mélange.

### La composition de carburant ou de combustible :

L'invention concerne également une composition de carburant ou de combustible, comprenant :
(1) au moins une coupe d'hydrocarbures issue d'une ou de plusieurs sources choisies parmi le groupe consistant en les sources minérales, animales, végétales et synthétiques,
(2) au moins un polymère réticulé tel que défini ci-avant, et
(3) au moins un additif fluidifiant à froid choisi parmi les copolymères et terpolymères d'éthylène et d'ester(s) vinylique(s) et/ou acrylique(s).

Les sources minérales sont de préférence le pétrole.

La composition de carburant selon l'invention comprend avantageusement le ou les polymère(s) réticulé(s) en une teneur d'au moins 2 ppm en poids, de préférence d'au moins 3 ppm, et mieux encore d'au moins 5 ppm, plus préférentiellement à une teneur allant de 2 à 100 ppm, encore plus préférentiellement de 3 à 50 ppm, et mieux encore de 3 à 10 ppm en poids.

Selon un mode de réalisation préféré, le ou les additif(s) fluidifiant(s) à froid est(sont) choisi(s) parmi les copolymères éthylène/acétate de vinyle (EVA), éthylène/propionate de vinyle (EVP), éthylène/éthanoate de vinyle (EVE), éthylène/méthacrylate de méthyle (EMMA) ; et plus préférentiellement parmi les copolymères éthylène/acétate de vinyle (EVA) et éthylène/propionate de vinyle (EVP) ; plus préférentiellement encore parmi les copolymères éthylène/acétate de vinyle (EVA).

La composition contient avantageusement au moins 20 ppm en poids, de préférence au moins 50 ppm, avantageusement entre 20 et 5000 ppm, plus préférentiellement entre 50 et 1 000 ppm en poids de d'additif(s) fluidifiant à froid.

Les carburants ou combustibles peuvent être choisis parmi les carburants ou combustibles hydrocarbonés liquides seuls ou en mélange. Les carburants ou combustibles hydrocarbonés liquides comprennent notamment des distillats moyens de température d'ébullition comprise entre 100 et 500°C. Ces distillats peuvent par exemple être choisis parmi les distillats obtenus par distillation directe d'hydrocarbures bruts, les distillats sous vide, les distillats hydrotraités, les distillats issus du craquage catalytique et/ou de l'hydrocraquage de distillats sous vide, les distillats résultant de procédés de conversion type ARDS (par désulfuration de résidu atmosphérique) et/ou de viscoréduction, les distillats issus de la valorisation des coupes Fischer Tropsch, les distillats résultant de la conversion BTL (biomass to liquid) de la biomasse végétale et/ou animale, prise seule ou en combinaison, et/ou les biodiesels d'origine animale et/ou végétale et/ou les huiles et/ou esters d'huiles végétales et/ou animales.

La teneur en soufre des carburants ou combustibles est, de préférence, inférieure à 5000 ppm en poids, de préférence inférieure à 500 ppm, et plus préférentiellement inférieure à 50 ppm, voire même inférieure à 10 ppm et avantageusement sans soufre.

Le carburant ou combustible est, de préférence, choisi parmi les gazoles, les biodiesels, les gazoles de type Bₓ et les fiouls, de préférence, les fiouls domestiques (FOD).

On entend par gazole de type Bₓ pour moteur Diesel (moteur à compression), un carburant gazole qui contient x% (v/v) d'esters d'huiles végétales ou animale (y compris huiles de cuisson usagées) transformés par un procédé chimique appelé transestérification faisant réagir cette huile avec un alcool afin d'obtenir des esters d'acide gras (EAG). Avec le méthanol et l'éthanol, on obtient respectivement des esters méthyliques d'acides gras (EMAG) et des esters éthyliques d'acides gras (EEAG). La lettre "B" suivie par un nombre x allant de 0 à 100 indique le pourcentage d'EAG contenu dans le gazole. Ainsi, un B99 contient 99% de EAG et 1% de distillats moyens d'origine fossile, le B20, 20% de EAG et 80% de distillats moyens d'origine fossile etc... On distingue donc les carburants gazoles de type B₀ qui ne contiennent pas de composés oxygénés, des carburants gazoles de type Bx qui contiennent x% (v/v) d'esters d'huiles végétales ou d'acides gras, le plus souvent esters méthyliques (EMHV ou EMAG). Lorsque l'EAG est utilisé seul dans les moteurs, on désigne le carburant par le terme B100.

Le carburant ou combustible peut également contenir des huiles végétales hydrogénées, connues de l'homme du métier sous l'appellation HVO (de l'anglais « hydrogenated vegetable oil ») ou HDRD (de l'anglais « hydrogenation-derived renewable diesel »).

Selon un développement particulier, le carburant ou combustible est choisi parmi les gazoles, les biodiesels et les gazoles de type Bₓ, les huiles végétales hydrogénées (HVO), et leurs mélanges.

La composition de carburant ou combustible peut également contenir un ou plusieurs additifs additionnels, différents des polymères réticulés et des additifs fluidifiant à froid décrits ci-avant. De tels additifs peuvent être choisis parmi les détergents, les agents anti-corrosion, les dispersants, les désémulsifiants, les agents anti-mousse, les biocides, les réodorants, les additifs procétane, les modificateurs de friction, les additifs de lubrifiance ou additifs d'onctuosité, les agents d'aide à la combustion (promoteurs catalytiques de combustion et de suie), les agents anti-sédimentation, les agents anti-usure et/ou les agents modifiant la conductivité.

Ces additifs additionnels peuvent être en général présents en quantité allant de 50 à 1 000 ppm en poids (chacun).

Selon un autre mode de réalisation de l'invention, un procédé pour abaisser la température limite de filtrabilité d'une composition de carburant ou combustible comprend une étape de traitement de ladite composition avec au moins un polymère réticulé tel que décrit ci-avant, et avec un ou plusieurs additif(s) fluidifiant(s) à froid choisi(s) parmi les copolymères et terpolymères d'éthylène et d'ester(s) vinylique(s) et/ou acrylique(s).

Selon un mode de réalisation préféré, un tel procédé comprend les étapes successives de :
a) détermination d'une composition d'additif(s) la plus adaptée à la composition de carburant ou combustible à traiter ainsi que du taux de traitement nécessaire pour atteindre une valeur maximale de température limite de filtrabilité pour la composition de carburant ou combustible spécifique, ladite composition d'additif(s) comprenant au moins polymère réticulé selon l'invention et au moins un additif fluidifiant à froid (CFI) ;
b) traitement de la composition de carburant ou combustible avec la quantité déterminée à l'étape a) de ladite composition d'additif(s).

Le procédé selon l'invention est typiquement destiné à une composition de carburant ou combustible telle que décrite ci-avant.

L'étape a) est réalisée selon tout procédé connu et relève de la pratique courante dans le domaine de l'additivation des carburants ou combustibles. Cette étape implique de définir une la valeur cible puis de déterminer l'amélioration qui est requise pour atteindre la spécification.

Notamment, la spécification est une TLF maximale selon la norme NF EN 116. La détermination de la quantité de composition d'additif(s) à ajouter à la composition de carburant ou combustible pour atteindre la spécification sera réalisée typiquement par comparaison avec la composition de carburant ou combustible sans ladite composition d'additif(s).

La quantité polymère réticulé nécessaire pour traiter la composition de carburant ou combustible peut varier en fonction de la nature et de l'origine du carburant ou combustible, en particulier en fonction du taux et de la nature des composés paraffiniques qu'il contient. La nature et l'origine du carburant ou combustible peut donc être également un facteur à prendre en compte pour l'étape a).

Le procédé ci-avant peut également comprendre une étape supplémentaire après l'étape b) de vérification de la cible atteinte et/ou d'ajustement du taux de traitement avec la composition d'additif(s).

Les exemples ci-après sont donnés à titre d'illustration de l'invention, et ne sauraient être interprétés de manière à en limiter la portée.

### EXEMPLES

### Exemple 1 : Synthèse de polymères réticulés et non réticulés contenant des motifs de formule (I)

### Homopolymère méthacrylate d'alkyle en C₁₂/C₁₄ non réticulé (comparatif) :

7,0 g (0,0262 mol) de monomère méthacrylate d'alkyle en C₁₂/C₁₄ sont introduits dans un ballon monocol de 50 mL, puis 0,299 g (0,00135 mol) d'agent RAFT (2-cyano-2-propyl benzodithioate) et 4,12 g (4,0 mL) de 1,4-dioxane sont ajoutés. La concentration en monomère est fixée à 2,0 mol L⁻¹. Le ballon est ensuite mis à dégazer 30 minutes sous azote et sous agitation magnétique, puis fermé hermétiquement. En parallèle, 0,0286g (1,74.10⁻⁴mol) d'AIBN (azobis isobutyronotrile) sont introduits dans un second ballon de 25mL, ainsi que 1,03 g (1,0mL) de 1,4-dioxane comme solvant de dissolution. Le second ballon est à son tour mis à dégazer 30 minutes sous azote. La solution d'AIBN est ensuite transférée à l'aide d'une seringue purgée à l'azote dans le ballon de 50 mL, préalablement chauffé à 80°C, pour démarrer la polymérisation. La réaction est laissée 24h. Une fois la polymérisation terminée, le solvant est évaporé sous pression réduite (55mbar) à 60°C afin de récupérer le polymère.

### Homopolymère méthacrylate d'alkyle en C₁₂/C₁₄ réticulé (conforme à l'invention) :

7,0 g (0,0262 mol) de monomère méthacrylate d'alkyle en C₁₂/C₁₄ sont introduits dans un ballon monocol de 50 mL, puis 0,285 g (0,00129 mol) d'agent RAFT (2-cyano-2-propyl benzodithioate), 0,340 g (0,00131 mol) d'agent de réticulation 1,6-hexanediol diméthacrylate et 16,3g (15,8 mL) de 1,4-Dioxane sont ajoutés. La concentration en monomère est fixée à 1,0 mol L⁻¹. Le ballon est ensuite mis à dégazer 30 minutes sous azote et sous agitation magnétique, puis fermé hermétiquement. En parallèle, 0.0270g (1,61.10⁻⁴mol) d'AIBN sont introduits dans un second ballon de 25mL, ainsi que 2,0g (1,94mL) de 1,4-dioxane comme solvant de dissolution. Le second ballon est à son tour mis à dégazer 30 minutes sous azote. La solution d'AIBN est ensuite transférée à l'aide d'une seringue purgée à l'azote dans le ballon de 50 mL, préalablement chauffé à 80°C, pour démarrer la polymérisation. La réaction est laissée 24h. Une fois la polymérisation terminée, le solvant est évaporé sous pression réduite (55mbar) à 60 °C pour récupérer le polymère réticulé.

### Copolymère acrylate d'alkyle en C₁₂/C₁₄ - 1-vinylimidazole réticulé (conforme à l'invention) :

10,9 g (0,044 mol) de monomère acrylate d'alkyle en C₁₂/C₁₄ et 1,03 g (0,0109 mol) d'un second monomère N-vinylimidazole sont introduits dans un ballon monocol de 50 mL, puis 0,548 g (0,00263 mol) d'agent RAFT (2-cyano-2-propyl dodecyl trithiocarbonate), 0,589g (0,00275mol) d'agent de réticulation et 19,8g (19,2mL) de 1,4-dioxane sont ajoutés. La concentration totale de deux monomères est fixée à 1,5 mol L⁻¹. Le ballon est ensuite mis à dégazer 30 minutes sous azote et sous agitation magnétique, puis fermé hermétiquement. En parallèle, 0.051g (3,1.10⁻⁴mol) d'AIBN sont introduits dans un second ballon de 25mL, ainsi que 2,0g (1,94mL) de 1,4-dioxane comme solvant de dissolution. Le second ballon est à son tour mis à dégazer 30 minutes sous azote. La solution d'AIBN est ensuite transférée à l'aide d'une seringue purgée à l'azote dans le ballon de 50 mL, préalablement chauffé à 80°C, pour démarrer la polymérisation. La réaction est laissée 24h. Une fois la polymérisation terminée, le solvant est évaporé sous pression réduite (55mbar) à 60 °C pour récupérer le copolymère réticulé.

Un homopolymère acrylate d'alkyle en C₁₂/C₁₄ non réticulé (comparatif), ainsi que des homopolymères acrylate d'alkyle en C₁₂/C₁₄ réticulés additionnels (conformes à l'invention) et des copolymères acrylate d'alkyle en C₁₂/C₁₄ - 1-vinylimidazole réticulés additionnels (conformes à l'invention) ont été synthétisés, en suivant des protocoles de synthèse analogues à ceux décrits ci-avant.

Les caractéristiques de l'ensemble des polymères synthétisés sont rassemblées dans le tableau ci-dessous :

| Polymère | Agent réticulant + taux de réticulation | M_{W} (g. mol⁻¹) | Mₙ (g.mol⁻¹) | Ð (dispersité) |
|---|---|---|---|---|
| Homopolymère méthacrylate d'alkyle en C₁₂/C₁₄ | PAS d'agent réticulant | 9600 | 8000 | 1,2 |
| Homopolymère méthacrylate d'alkyle en C₁₂/C₁₄ | 1,6 hexanediol diméthacrylate, 5% | 34100 | 15300 | 2,23 |
| Homopolymère acrylate d'alkyle en C₁₂/C₁₄ | PAS d'agent réticulant | 8000 | 7000 | 1,14 |
| Homopolymère acrylate d'alkyle en C₁₂/C₁₄ | 1,6 hexanediol diacrylate, 5% | 16800 | 10600 | 1,58 |
| Homopolymère acrylate d'alkyle en C₁₂/C₁₄ | di(éthylèneglycol) diacrylate, 5% | 13000 | 9400 | 1,38 |
| Homopolymère acrylate d'alkyle en C₁₂/C₁₄ | 1,6 hexanediol éthoxylate diacrylate, 5% | 28300 | 12600 | 2,24 |
| Copolymère acrylate d'alkyle en C₁₂/C₁₄ (80% mol) - 1 vinylimidazole (20% mol) | 1,6 hexanediol diacrylate, 5% | 11900 | 7500 | 1,59 |
| Copolymère acrylate d'alkyle en C₁₂/C₁₄ (85% mol) - 1 vinylimidazole (15%mol) | di(éthylèneglycol) diacrylate, 5% | 11000 | 7200 | 1,53 |
| Copolymère acrylate d'alkyle en C₁₂/C₁₄ (80% mol)- 1 vinylimidazole (20% mol) | 1,6 hexanediol éthoxylate diacrylate, 5% | 11800 | 7100 | 1,66 |

### Exemple 2 : Evaluation des performances de tenue à froid

Les polymères décrits dans l'exemple 1 ont été testés comme additifs de tenue à froid dans une composition G de carburant de type gazole particulièrement difficile à traiter, et dont les caractéristiques sont détaillées dans le tableau ci-dessous :

| Caractéristique | Méthode | Valeur |
|---|---|---|
| Masse volumique à 15°C | ISO 12185 | 831,2 kg/m³ |
| Viscosité à 20°C | ISO 3104 | 5,1 mm²/s |
| Viscosité à 40°C | ISO 3104 | 3,5 mm²/s |
| Point de trouble (PTR)° | EN 23015 | -3°C |
| Température limite de filtrabilité (TLF) | EN 116 | -2°C |
| Point d'écoulement (PTE) | ASTM D 7346 | -12°C |
| Teneur en paraffines | | 21,42% en poids |
| Teneur en n-paraffines C16+ | | 11,30% en poids |
| Profil de distillation D86 | ISO 3405 | |
| | Point initial | 173,0°C |
| | Point à 5% vol. | 196,6°C |
| | Point à 10% vol. | 215,4°C |
| | Point à 20% vol. | 243,4°C |
| | Point à 30% vol. | 261,9°C |
| | Point à 40% vol. | 276,0°C |
| | Point à 50% vol. | 287,7°C |
| | Point à 60% vol. | 299,3°C |
| | Point à 70% vol. | 311,4°C |
| | Point à 80% vol. | 325,5°C |
| | Point à 90% vol. | 343,7°C |
| | Point à 95% vol. | 356,2°C |
| | Point final | 359,0°C |
| | Volume distillé | 97,4 ml |
| | Résidu | 0,6 ml |
| | Pertes | 1,8 ml |

La composition de gazole G a été additivée avec un package contenant les deux additif commerciaux classiques fluidifiants à froid (additifs CFI) suivants, dans du solvant Solvesso 150 :
- 0,5% en poids d'additif CP7956C commercialisé par la société Total Additifs Carburants Spéciaux, et qui est un copolymère éthylène - acétate de vinyle (EVA) ;
- 0,5% en poids d'additif Dodiflow D4134 commercialisé par la société Clariant, et qui est un terpolymère éthylène - acétate de vinyle - néodécanoate de vinyle.

Ce package a été incorporé dans la composition de gazole G à une teneur de 300 ppm en poids de matière active (soit 150 ppm en poids de chaque additif) par rapport au poids total de la composition de gazole.

On a ainsi obtenu la composition de gazole additivée G1.

Les performances comme additifs de tenue à froid de chacun des polymères de l'exemple 1 ont été testées, en évaluant leur aptitude à abaisser la température limite de filtrabilité (TFL) de la composition de gazole additivée G1.

Chaque polymère a été ajouté à une teneur de 3 ppm en poids à la composition G1, pour donner le gazole G2, dont on a ensuite mesuré la TLF, conformément à la norme EN 116.

Les résultats obtenus figurent dans le tableau ci-dessous :

| Polymère | Agent réticulant | TLF (°C) gazole G2 | Différence de TLF : TLF G1-TLF G2 |
|---|---|---|---|
| Homopolymère méthacrylate d'alkyle en C₁₂/C₁₄ | PAS d'agent réticulant | -12 | 1 |
| Homopolymère méthacrylate d'alkyle en C₁₂/C₁₄ | 1,6 hexanediol diméthacrylate | -16 | 5 |
| Homopolymère acrylate d'alkyle en C₁₂/C₁₄ | PAS d'agent réticulant | -11 | 0 |
| Homopolymère acrylate d'alkyle en C₁₂/C₁₄ | 1,6 hexanediol diacrylate | -14 | 3 |
| Homopolymère acrylate d'alkyle en C₁₂/C₁₄ | di(éthylèneglycol) diacrylate | -14 | 3 |
| Homopolymère acrylate d'alkyle en C₁₂/C₁₄ | 1,6 hexanediol éthoxylate diacrylate | -15 | 4 |
| Copolymère acrylate d'alkyle en C₁₂/C₁₄ - 1 vinylimidazole | 1,6 hexanediol diacrylate | -16 | 5 |
| Copolymère acrylate d'alkyle en C₁₂/C₁₄ - 1 vinylimidazole | di(éthylèneglycol) diacrylate | -16 | 5 |
| Copolymère acrylate d'alkyle en C₁₂/C₁₄ - 1 vinylimidazole | 1,6 hexanediol éthoxylate diacrylate | -15 | 4 |

Les résultats ci-dessus montrent que l'utilisation des polymères réticulés selon l'invention conduit à un abaissement sensible de la TLF, allant de 3 à 5 points. De manière surprenante, les polymères réticulés donnent de meilleurs résultats que les polymères non réticulés.

## Revendications

1. Utilisation, pour abaisser la température limite de filtrabilité, mesurée selon la norme NF EN 116, d'une composition de carburant ou de combustible, d'un ou plusieurs polymères réticulés comprenant au moins un motif de formule (I) suivante : dans laquelle
R₁ représente un atome d'hydrogène ou un groupement méthyle,
E est un groupement -CO-O- relié au carbone vinylique par l'atome de carbone,
G est un radical alkyle acyclique linéaire ou ramifié en C₆ à C₂₄,
ledit copolymère ayant un taux de réticulation, correspondant à la quantité en moles d'agent réticulant par rapport à la quantité totale en moles de monomères dans le polymère, agent réticulant non inclus, compris dans la gamme allant de 0,5% à 30%,
l'agent réticulant du polymère étant choisi parmi les diacrylates et les diméthacrylates de formule (III) suivante: avec
- R représentant une chaîne hydrocarboné comprenant de 2 à 16 atomes de carbone, pouvant être interrompue par un ou plusieurs hétéroatomes choisis parmi N et O, et pouvant être substituée par un ou plusieurs groupements -OZ avec Z représentant un atome d'hydrogène ou un radical alkyle en C₁ à C₄ , et R₂ et R₃ représentant, indépendamment l'un de l'autre, un atome d'hydrogène ou un groupement méthyle,
**caractérisée en ce que** ledit polymère est employé en combinaison avec au moins un additif fluidifiant à froid choisi parmi les copolymères et terpolymères d'éthylène et d'ester(s) vinylique(s) et/ou acrylique(s), seuls ou en mélange.

2. Utilisation selon l'une quelconque des revendications précédentes, **caractérisée en ce que** le groupement G de la formule (I) est un radical alkyle acyclique linéaire ou ramifié en C₈ à C₂₂, mieux en C₁₂ à C₁₄ ou en C₁₈ à C₂₂, et plus préférentiellement encore en C₁₂ à C₁₄.

3. Utilisation selon l'une quelconque des revendications précédentes, **caractérisée en ce que** le polymère réticulé est un homopolymère.

4. Utilisation selon l'une quelconque des revendications 1 et 2, **caractérisée en ce que** le polymère réticulé est un copolymère choisi parmi les copolymères à blocs et les copolymères statistiques, de préférence parmi les copolymères statistiques.

5. Utilisation selon la revendication précédente, **caractérisée en ce que** le polymère comprend des motifs issus d'un ou plusieurs monomères vinyliques choisis parmi :
- le 2-phénoxyéthylacrylate :
- le 1-vinylimidazole :
- la N-vinylpyrrolidone :

6. Utilisation selon l'une quelconque des revendications précédentes, **caractérisée en ce que** le polymère présente un taux de réticulation compris dans la gamme allant de 1% à 20%, plus préférentiellement de 2% à 10%, et mieux encore de 3% à 6%.

7. Utilisation selon l'une quelconque des revendications précédentes, **caractérisée en ce que** l'agent réticulant du polymère est choisi parmi :
- le 1,6 hexanediol diméthacrylate ;
- le di(éthylène glycol) diméthacrylate ;
- le glycérol diméthacrylate ;
- le 1,6 hexanediol diacrylate ;
- le di(éthylène glycol) diacrylate ;et
- le 1,6 hexanediol éthoxylate diacrylate.

8. Utilisation selon l'une quelconque des revendications précédentes, **caractérisée en ce que** la composition de carburant ou de combustible est choisie parmi les gazoles, les biodiesel, les gazoles de type Bₓ et les fiouls tels que les fiouls domestiques (FOD).

9. Utilisation selon l'une quelconque des revendications précédentes, **caractérisée en ce que** ledit polymère réticulé est employé en combinaison avec au moins un additif fluidifiant à froid choisi parmi les copolymères éthylène/acétate de vinyle (EVA), éthylène/propionate de vinyle (EVP), éthylène/éthanoate de vinyle (EVE), éthylène/méthacrylate de méthyle (EMMA) ; et plus préférentiellement parmi les copolymères éthylène/acétate de vinyle (EVA) et éthylène/propionate de vinyle (EVP) ; plus préférentiellement encore parmi les copolymères éthylène/acétate de vinyle (EVA).

10. Utilisation selon l'une quelconque des revendications précédentes, **caractérisée en ce que** ledit polymère réticulé est employé en une teneur allant de 2 à 100 ppm en poids, encore plus préférentiellement de 3 à 50 ppm en poids, et mieux encore de 3 à 10 ppm en poids, par rapport au poids total de la composition de carburant ou de combustible.

11. Composition d'additifs comprenant un polymère réticulé tel que défini dans l'une quelconque des revendications 1 à 7, et un ou plusieurs additif(s) fluidifiant(s) à froid choisi(s) parmi les copolymères et terpolymères d'éthylène et d'ester(s) vinylique(s) et/ou acrylique(s); de préférence parmi les copolymères éthylène/acétate de vinyle (EVA), éthylène/propionate de vinyle (EVP), éthylène/éthanoate de vinyle (EVE), éthylène/méthacrylate de méthyle (EMMA) ; et plus préférentiellement parmi les copolymères éthylène/acétate de vinyle (EVA) et éthylène/propionate de vinyle (EVP) ; plus préférentiellement encore parmi les copolymères éthylène/acétate de vinyle (EVA).

12. Composition de carburant ou de combustible, comprenant :
(1) au moins une coupe d'hydrocarbures issue d'une ou de plusieurs sources choisies parmi le groupe consistant en les sources minérales, animales, végétales et synthétiques,
(2) au moins un polymère réticulé tel que défini dans l'une quelconque des revendications 1 à 7, et
(3) au moins un additif fluidifiant à froid choisi parmi les copolymères et terpolymères d'éthylène et d'ester(s) vinylique(s) et/ou acrylique(s).

13. Composition selon la revendication précédente, **caractérisée en ce qu'**elle contient le ou les polymère(s) réticulé(s) en une teneur allant de 2 à 100 ppm en poids, encore plus préférentiellement de 3 à 50 ppm en poids, et mieux encore de 3 à 10 ppm en poids.

14. Composition selon l'une des revendications 12 et 13, **caractérisée en ce que** le ou les additif(s) fluidifiant(s) à froid est (sont) choisi(s) parmi les copolymères éthylène/acétate de vinyle (EVA), éthylène/propionate de vinyle (EVP), éthylène/éthanoate de vinyle (EVE), éthylène/méthacrylate de méthyle (EMMA) ; et plus préférentiellement parmi les copolymères éthylène/acétate de vinyle (EVA) et éthylène/propionate de vinyle (EVP) ; plus préférentiellement encore parmi les copolymères éthylène/acétate de vinyle (EVA).

## Patentansprüche

1. Verwendung eines oder mehrerer vernetzter Polymere, die mindestens eine Einheit der folgenden Formel (I) umfassen, zur Senkung der Grenztemperatur der Filtrierbarkeit, gemessen gemäß der Norm NF EN 116, einer Kraftstoff- oder Brennstoffzusammensetzung: wobei:
R₁ für ein Wasserstoffatom oder eine Methylgruppe steht,
E eine Gruppe -CO-O- ist, die durch das Kohlenstoffatom mit Vinylkohlenstoff verbunden ist,
G ein lineares oder verzweigtes C₆- bis C₂₄- azyklisch Alkylradikal ist,
wobei das Copolymer einen Vernetzungsgrad, entsprechend der Menge in Mol des Vernetzungsmittels, bezogen auf die Gesamtmenge in Mol der Monomere im Polymer, Vernetzungsmittel nicht eingeschlossen, im Bereich von 0,5 % bis 30 % aufweist,
wobei das Polymervernetzungsmittel aus den Diacrylaten und Dimethacrylaten folgender Formel (III) ausgewählt ist: wobei
- R eine Kohlenwasserstoffkette darstellt, die 2 bis 16 Kohlenstoffatome umfasst, die durch ein oder mehrere Heteroatome, ausgewählt aus N und O, unterbrochen werden kann und durch eine oder mehrere Gruppen -OZ substituiert werden kann, wobei Z ein Wasserstoffatom oder ein C₁- bis C₄-Acyclalkylradikal ist, und
wobei R₂ und R₃, unabhängig voneinander, ein Wasserstoffatom oder eine Methylgruppe darstellen,
**dadurch gekennzeichnet, dass** das Polymer in Kombination mit mindestens einem kaltfließfähigen Additiv verwendet wird, das aus Copolymeren und Terpolymeren von Ethylen und Vinyl- und/oder Acrylester(n) ausgewählt ist, allein oder gemischt.

2. Verwendung nach einem der vorhergehenden Ansprüche, **dadurch gekennzeichnet, dass** die Gruppe G der Formel (I) ein lineares oder verzweigtes C₈- bis C₂₂-, besser C₁₂- bis C₁₄- oder C₁₈- bis C₂₂-, oder noch bevorzugter C₁₂- bis C₁₄-azyklisch Alkylradikal ist.

3. Verwendung nach einem der vorhergehenden Ansprüche, **dadurch gekennzeichnet, dass** das vernetzte Polymer ein Homopolymer ist.

4. Verwendung nach einem der Ansprüche 1 und 2, **dadurch gekennzeichnet, dass** das vernetzte Polymer ein Copolymer ist, das unter Blockcopolymeren und statistischen Copolymeren, vorzugsweise unter statistischen Copolymeren, ausgewählt ist.

5. Verwendung nach dem vorhergehenden Anspruch, **dadurch gekennzeichnet, dass** das Polymer Einheiten aus einem oder mehreren Vinylmonomeren umfasst, die aus Folgendem ausgewählt sind:
- 2-Phenoxyethylacrylat:
- 1-Vinylimidazol:
- N-Vinylpyrrolidon:

6. Verwendung nach einem der vorhergehenden Ansprüche, **dadurch gekennzeichnet, dass** das Polymer eine Vernetzungsrate im Bereich von 1 % bis 20 %, bevorzugter von 2 % bis 10 % und besser noch von 3 % bis 6 % aufweist.

7. Verwendung nach einem der vorhergehenden Ansprüche, **dadurch gekennzeichnet, dass** das Polymervernetzungsmittel aus Folgendem ausgewählt ist:
- 1,6-Hexandioldimethacrylat;
- Di(ethylenglykol)dimethacrylat;
- Glyceroldimethacrylat;
- 1,6-Hexandioldiacrylat;
- Di(ethylenglykol)diacrylat; und
- 1,6-Hexandiolethoxylatdiacrylat.

8. Verwendung nach einem der vorhergehenden Ansprüche, **dadurch gekennzeichnet, dass** die Kraftstoffzusammensetzung aus Dieselkraftstoffen, Biodieselkraftstoffen, Dieselkraftstoffen des Typs Bₓ und Heizölen wie Haushaltsheizölen (FOD) gewählt ist.

9. Verwendung nach einem der vorhergehenden Ansprüche, **dadurch gekennzeichnet, dass** das vernetzte Polymer in Kombination mit mindestens einem kaltfließfähigen Additiv verwendet wird, das aus den Copolymeren Ethylen/Vinylacetat (EVA), Ethylen/Vinylpropionat (EVP), Ethylen/Vinylethanoat (EVE), Ethylen/Methylmethacrylat (EMMA) ausgewählt ist; und vorzugsweise aus den Copolymeren Ethylen/Vinylacetat (EVA) und Ethylen/Vinylpropionat (EVP); noch bevorzugter unter den Copolymeren Ethylen/Vinylacetat (EVA).

10. Verwendung nach einem der vorhergehenden Ansprüche, **dadurch gekennzeichnet, dass** das vernetzte Polymer in einem Gehalt von 2 bis 100 Gew.-ppm, noch bevorzugter 3 bis 50 Gew.-ppm und noch besser 3 bis 10 Gew.-ppm, bezogen auf das Gesamtgewicht der Kraftstoff- oder Brennstoffzusammensetzung, verwendet wird.

11. Zusammensetzung von Additiven, die ein vernetztes Polymer gemäß einem der Ansprüche 1 bis 7 und einen oder mehrere kaltfließfähige(n) Additiv(e) umfassen, ausgewählt aus Copolymeren und Terpolymeren von Ethylen und Vinyl- und/oder Acrylester(n); vorzugsweise aus Copolymeren von Ethylen/Vinylacetat (EVA), Ethylen/Vinylpropionat (EVP), Ethylen/Vinylethanoat (EVE), Ethylen/Methylmethacrylat (EMMA); und bevorzugter unter den Copolymeren Ethylen/Vinylacetat (EVA) und Ethylen/Vinylpropionat (EVP); noch bevorzugter unter den Copolymeren Ethylen/Vinylacetat (EVA).

12. Kraftstoff- oder Brennstoffzusammensetzung, die Folgendes umfasst:
(1) mindestens eine Kohlenwasserstofffraktion aus einer oder mehreren Quellen, die aus der Gruppe der mineralischen (vorzugsweise Erdöl), tierischen, pflanzlichen und synthetischen Quellen ausgewählt sind,
(2) mindestens ein vernetztes Polymer gemäß einem der Ansprüche 1 bis 7, und
(3) mindestens ein kaltfließfähiges Additiv, ausgewählt aus Copolymeren und Terpolymeren von Ethylen und Vinylester(n) und/oder Acrylester(n).

13. Zusammensetzung nach dem vorhergehenden Anspruch, **dadurch gekennzeichnet, dass** sie das/die vernetzte(n) Polymer(e) in einem Gehalt von 2 bis 100 Gew.-ppm, noch bevorzugter von 3 bis 50 Gew.-ppm und besser noch von 3 bis 10 Gew.-ppm enthält.

14. Zusammensetzung nach einem der Ansprüche 12 und 13, **dadurch gekennzeichnet, dass** das/die kaltfließfähige(n) Additiv(e) aus den Copolymeren Ethylen/Vinylacetat (EVA), Ethylen/Vinylpropionat (EVP), Ethylen/Vinylethanoat (EVE), Ethylen/Methylmethacrylat (EMMA) ausgewählt ist/sind; und vorzugsweise aus den Copolymeren Ethylen/Vinylacetat (EVA) und Ethylen/Vinylpropionat (EVP); noch bevorzugter unter den Copolymeren Ethylen/Vinylacetat (EVA).

## Claims

1. Use, for lowering the cold filter plugging point, measured according to standard NF EN 116, of a fuel composition, of one or more crosslinked polymers comprising at least one unit of the following formula (I): wherein
R₁ represents a hydrogen atom or a methyl group,
E is a group -CO-O- linked to the vinyl carbon via the carbon atom ,
G is a linear or branched acyclic C₆ to C₂₄ alkyl group,
said copolymer having a degree of crosslinking, corresponding to the amount in moles of crosslinking agent relative to the total amount in moles of monomers in the polymer, excluding the crosslinking agent, in the range from 0.5% to 30%,
the crosslinking agent of the polymer being selected from diacrylates and dimethacrylates of following formula (III): with
- R representing a hydrocarbon chain comprising from 2 to 16 carbon atoms, which may be interrupted by one or more heteroatoms selected from N and O, and which may be substituted by one or more - OZ groups with Z representing a hydrogen atom or a C₁ to C₄ alkyl radical, and
- R₂ and R₃ independently representing a hydrogen atom or a methyl group,
**characterized in that** said polymer is used in combination with at least one cold flow improver selected from copolymers and terpolymers of ethylene and vinyl and/or acrylic ester(s), alone or as a mixture.

2. The use as claimed in any one of the preceding claims, **characterized in that** the group G of formula (I) is a linear or branched C₈ to C₂₂ acyclic alkyl radical, even better C₁₂ to C₁₄ or C₁₈ to C₂₂, and even more preferentially C₁₂ to C₁₄.

3. The use as claimed in any one of the preceding claims, **characterized in that** the crosslinked polymer is a homopolymer.

4. The use as claimed in any one of claims 1 or 2, **characterized in that** the crosslinked polymer is a copolymer selected from block copolymers and statistical copolymers, preferably from statistical copolymers.

5. The use as claimed in the preceding claim, **characterized in that** the polymer comprises units derived from one or more vinyl monomers selected from:
- 2-phenoxyethylacrylate:
- 1-vinylimidazole:
- N-vinylpyrrolidone:

6. The use as claimed in any one of the preceding claims, **characterized in that** the polymer has a degree of crosslinking in the range from 1% to 20%, more preferentially from 2% to 10%, and even better from 3% to 6%.

7. The use as claimed in any one of the preceding claims, **characterized in that** the crosslinking agent is selected from
- 1,6-hexanediol dimethacrylate;
- di(ethylene glycol) dimethacrylate;
- glycerol dimethacrylate;
- 1,6-hexanediol diacrylate;
- di(ethylene glycol) diacrylate; and
- 1,6-hexanediol ethoxylate diacrylate.

8. The use as claimed in any one of the preceding claims, **characterized in that** the fuel composition is selected from diesels, biodiesel, Bₓ type diesels and fuel oils such as domestic heating oils (DHO).

9. The use as claimed in any one of the preceding claims, **characterized in that** said crosslinked polymer is used in combination with at least one cold flow improver selected from ethylene/vinyl acetate (EVA), ethylene/vinyl propionate (EVP), ethylene/vinyl ethanoate (EVE) and ethylene/methyl methacrylate (EMMA) copolymers; and more preferentially among ethylene/vinyl acetate (EVA) and ethylene/vinyl propionate (EVP) copolymers; still more preferentially among ethylene/vinyl acetate (EVA) copolymers.

10. The use as claimed in any one of the preceding claims, **characterized in that** said crosslinked polymer is used in a content ranging from 2 to 100 ppm by weight, even more preferentially from 3 to 50 ppm by weight, and even better from 3 to 10 ppm by weight, based on the total weight of the fuel composition.

11. An additive composition comprising a crosslinked polymer as defined in any one of claims 1 to 7 and one or more cold flow improver(s) selected from copolymers and terpolymers of ethylene and vinyl and/or acrylic ester(s); preferably among ethylene/vinyl acetate (EVA), ethylene/vinyl propionate (EVP), ethylene/vinyl ethanoate (EVE), ethylene/methyl methacrylate (EMMA) copolymers; and more preferentially among ethylene/vinyl acetate (EVA) and ethylene/vinyl propionate (EVP) copolymers; and more preferentially still among ethylene/vinyl acetate (EVA) copolymers.

12. A fuel composition comprising:
(1) at least one hydrocarbon fraction from one or more sources selected from the group consisting of mineral, animal, vegetable and synthetic sources,
(2) at least one crosslinked polymer as defined in any one of claims 1 to 7, and
(3) at least one cold flow improver selected from copolymers and terpolymers of ethylene and vinyl and/or acrylic ester(s).

13. The composition as claimed in the preceding claim, **characterized in that** it contains the crosslinked polymer(s) in an amount of 2 to 100 ppm by weight, even more preferentially 3 to 50 ppm by weight, and even better 3 to 10 ppm by weight.

14. The composition as claimed in one of claims 12 and 13, **characterized in that** the cold flow improver(s) is (are) selected from ethylene/vinyl acetate (EVA), ethylene/vinyl propionate (EVP), ethylene/vinyl ethanoate (EVE), ethylene/methyl methacrylate (EMMA) copolymers; and more preferentially among ethylene/vinyl acetate (EVA) and ethylene/vinyl propionate (EVP) copolymers; even more preferentially among ethylene/vinyl acetate (EVA) copolymers.
